# EUROPÄISCHE PATENTSCHRIFT

(11) **EP 0 116 301 B1**
(45) Veröffentlichungstag und Bekanntmachung des Hinweises auf die Patenterteilung: **09.03.1988**
(21) Anmeldenummer: 84100328.8
(22) Anmeldetag: 13.01.1984
(51) Int. Cl.: E01D 19/08, E04B 1/66, E02B 3/14, B32B 11/04

(54) **Verbundbahn für Bauwerks- bzw. Brückenabdichtungen**
Composite sheet for sealing off civil engineering works or bridges
Feuille composite pour étancher des travaux de génie civil ou des ponts

(30) Priorität: 12.02.1983 DE 3304954
(43) Veröffentlichungstag der Anmeldung: 22.08.1984
(73) Patentinhaber: HÜLS TROISDORF AKTIENGESELLSCHAFT, D-53839 Troisdorf (DE); Deutsche Asphalt GmbH, 63263 Neu-Isenburg (DE)
(72) Erfinder: Olschak, Hans, D-5210 Troisdorf 15 (DE); Heinemann, Uwe, D-3004 Isernhagen 4 (DE)

(56) Entgegenhaltungen:
- CH-A- 619 642
- GB-A- 786 757
- GB-A- 994 670
- GB-A- 1 473 316

## Beschreibung

Die Erfindung bezieht sich auf eine Verbundbahn, bestehend aus einer Bitumenbahn und einer damit verbundenen Kunststoffschicht, zum Einbau zwischen einer bituminösen Schicht und einer heiss aufgebrachten Schicht auf Basis Bitumen bzw. Asphalt für Bauwerks- bzw. Brückenabdichtungen.

Zwischen konstruktiven Teilen von Betonbauwerken und Fahrbahnbelägen sind Feuchtigkeitsisolierungen besonders wichtig. Die Eignung von Elastomerfolien zur Feuchtigkeitsisolierung unter Gussasphalt ist beispielsweise in der Zeitschrift «Bitumen, Teere, Asphalte, Peche», Heft 4, 1972 Seite 170 bis 175, ausführlich beschrieben. Als nachteilig bei der direkten Verlegung von Elastomerfolien hat sich jedoch erwiesen, dass diese Falten bilden kann und aus diesem Grunde empfohlen wird, eine Papierzwischenschicht vorzusehen zwischen Kunststoffolie und Gussasphalt. Dies wiederum hat den Nachteil, dass keine direkte Verbindung, d.h. kein haftfester Verbund zwischen Kunststoffolie und Gussasphalt entsteht.

Nach der DE-B 2 026 136 wird vorgeschlagen, eine Polyesterträgerfolie mit Polyethylen-Beschichtungen zum Einbau zwischen die bituminöse Binderschicht und eine heiss aufgebrachte bituminöse Deckschicht vorzusehen, die jedoch ebenfalls den Nachteil der möglichen Faltenbildung aufweist.

Nach der DE-B-2 148 448 hingegen wird vorgeschlagen, bei Bauwerksabdichtungen zwischen einer ersten Bitumenschicht und der heiss aufzutragenden Asphaltschicht eine Verbundbahn aufzubringen, die aus einer Bitumenschicht ggf. mit Glasfaserverstärkung und einer Folie besteht. Hierbei ist vorgesehen, dass die Folienoberfläche uneben ist, um eine bessere Haftung zur Asphaltschicht zu ermöglichen und als Folie ist entweder eine Metallfolie oder eine Kunststoffolie beispielsweise aus Polyamid vorgeschlagen.

Die Nachteile von Metallfolien im Strassenbau sind bekannt, da sie durch Tausalz angegriffen werden und darüber hinaus als Dampfsperre wirken. Letzteres ist auch der Nachteil bei Polyamidfolien gemäss DE-B-2 148 448 und Elastomerfolien gemäss dem zitierten Aufsatz aus «Bitumen, Teere, Asphalte, Peche» und der DE-B-2 026 136, die als Dampfsperre wirken und damit insbesondere auch Blasenbildung unter der Dichtungsschicht bewirken.

Der Erfindung liegt die Aufgabe zugrunde, eine Dichtungsschicht für Bauwerksabdichtungen zu schaffen, die einen vollflächigen Verbund aller Schichten gewährleistet, die tausalzbeständig ist und die Blasenbildung in Folge hoher Dampfdiffusions-Widerstände vermeidet.

Erfindungsgemäss wird zur Lösung der Aufgabe eine Verbundbahn vorgeschlagen, die gekennzeichnet ist durch eine Kunststoffschicht aus einer in Weich-PVC eingebetteten Verstärkungseinlage auf Basis von Glasfasern und die mit einer ggf. mehrschichtigen, mit Polymeren modifizierten Bitumenbahn vollflächig haftfest verbunden ist.

Die erfindungsgemässe Kunststoffschicht aus einer Weich-PVC-Schicht mit Verstärkungseinlage gewährleistet die Dichtungsschicht, zugleich weist sie einen niedrigen Dampfdiffusions-Widerstand auf, d.h. sie ist diffusionsfreudig und verhindert damit eine Blasenbildung, des weiteren wirkt sie als Hitzeschutzschild beim Aufbringen des heissen Gussasphaltes gegenüber der darunterliegenden Bitumenbahn und ermöglicht dennoch einen haftfesten vollflächigen Verbund mit der Asphaltschicht.

Eine vorteilhafte Ausgestaltung der erfindungsgemässen Verbundbahn sieht vor, dass als Verstärkungseinlage der Kunststoffschicht eine Glasfasermatte, insbesondere Glasfaservlies mit einem Flächengewicht von 30 bis 150 g/m² vorgesehen ist, das mit einer Weich-PVC-Masse mit einem Verhältnis von PVC zu Weichmacher von 75:25 bis 55:45 gerechnet in Gewichtsteilen, kompakt imprägniert ist. Eine solche Kunststoffschicht weist den gewünschten niedrigen Dampfdiffusions-Widerstandsfaktor (gemessen nach DIN 53429) auf, der unter etwa 7000 liegt.

Geeignete Weichmacher für die Imprägnierung der Glasfasermatten sind die im Anspruch 3 aufgeführten. Zusätzlich kann die Weich-PVC-Masse noch übliche Stabilisatoren, Pigmente und Hilfsstoffe enthalten. Es ist auch möglich, andere mit PVC verträgliche und für Abdichtungen geeignete Weichmacher einzusetzen.

Die für die erfindungsgemässe Verbundbahn einzusetzende Kunststoffschicht weist vorteilhaft eine mit Weich-PVC imprägnierte Glasfasermatte bzw.-Vlies mit einem Flächengewicht von 300 bis 800 g/m² auf. In dieser Ausgestaltung erfüllen sie die an sie beim Einsatz von Bauwerksabdichtungen mit dem Aufbringen von heissem Gussasphalt gestellten Bedingungen.

Als Bitumenbahn wird bevorzugt eine sogenannte Bitumenschweissbahn eingesetzt, die auch eine Verstärkungseinlage insbesondere eine Glasfasermatte wie Glasfasergewebe oder Vlies mit einem Flächengewicht von 30 bis 200 g/ m² enthält, eingesetzt. Die Bitumenbahn enthält bevorzugt neben Bitumen bis zu 50 Gew.-% Polymere wie vulkanisierte oder unvulkanisierte Natur- oder Synthesekautschuke, wie Styrolbutadien-Kautschuk, Acrylnitril-Butadien-Kautschuk, Chloropren-Kautschuk, Butadien-Kautschuk, lsopren-Kautschuk, Butyl-Kautschuk, Ethylen-Propylen-Kautschuk, Ethylen-Propylen-Dien-Terpolymere, Polyisobutylen, chloriertes Polyethylen einzeln oder in Mischungen sowie ggf. zusätzlich übliche Weichmacher und/oder Klebstoffe und/ oder Polyolefine wie Polybuten und/oder Füllstoffe. Die Bitumenbahnen haben bevorzugt eine Dikke von 2 bis 6 mm. Die erfindungsgemässe Verbundbahn wird hierbei im Werk hergestellt, wobei beispielsweise die mit Weich-PVC imprägnierte Glasfasermatte auf die Bitumenbahn aufkaschiert wird. Diese so werksseitig hergestellte Verbundbahn wird dann vor Ort für die Bauwerksabdichtungen eingesetzt. Eine bevorzugte Verwendung der Verbundbahn nach der Erfindung wird zum Herstellen einer Abdichtung an Bauwerken bzw. Brücken eingesetzt, wobei auf eine Unterkonstruktion z. B. aus Beton ein Bitumenvoranstrich aufgebracht wird, hierauf die Verbundbahn mit ihrer Bitumenbahnseite unter Anwendung von Wärme vollflächig aufgeschweisst wird, dann die erste Gussasphaltschicht bei üblicher Einbau- Temperatur des Gussasphaltes von bis etwa 250°C auf die Kunststoffschichtseite der Verbundbahn aufgebracht wird und danach die abschliessenden Schichten aufgebracht werden.

Beim Verlegen der Verbundbahn auf den Bitumenvoranstrich werden die einander überlappenden Nähte bevorzugt ebenfalls miteinander verschweisst. Auf diese Weise entsteht eine durchgehende vollflächige Dichtungsschicht, die zudem auf ihrer Oberseite und Unterseite mit den angrenzenden Schichten vollflächig verklebt ist, womit der gewünschte Verbund des Gesamtbelages an Bauwerken und Brücken hergestellt wird. Die erfindungsgemässe Verbundbahn auch in ihrer Verwendung bzw. Anwendung ist absolut tausalzbeständig und weist zudem einen niedrigen Dampfdiffusions-Widerstand auf, so dass Blasenbildungen unter der Dichtungsschicht vermieden werden.

Die Erfindung ist in der Zeichnung an Ausführungsbeispielen schematisch dargestellt. Es zeigen
Figur 1 einen Querschnitt durch die Verbundbahn,
Figur 2 einen auszugsweisen Querschnitt durch eine Bauwerksabdichtung und
Figur 3 einen auszugsweisen Querschnitt durch eine Brückenabdichtung.

In der Figur 1 ist die Verbundbahn 1 im Querschnitt dargestellt, die aus einer mit Polymeren modifizierten insbesondere schweissfähigen Bitumenbahn 4 besteht, die mit einer in Weich-PVC 2 eingebetteten bzw. mit diesem imprägnierten Glasfasermatte 3 kaschiert ist.

In der Figur 2 ist eine Bauwerksabdichtung unter Verwendung der erfindungsgemässen Verbundbahn 1 dargestellt. Auf einer Unterkonstruktion, der Betonschicht 5 ist beispielsweise ein Bitumenvoranstrich 6 aufgebracht. Die Verbundbahn 1 ist mit ihrer Bitumenbahnseite 4 auf den Bitumenvoranstrich 6 aufgeschweisst, so dass ein vollflächiger Verbund entsteht. Hierauf wird dann die erste Gussasphaltschicht 7 aufgegossen, wobei die Weich-PVC imprägnierte Glasfasermatte als Hitzeschild dient und zugleich einen vollflächigen haftfesten Verbund mit der Asphaltschicht 7 eingeht. Danach wird in üblicher Weise die Gussasphaltschicht 8, beispielsweise als Deckschicht aufgebracht.

In der Figur 3 ist eine Brückenabdichtung dargestellt, wobei der Aufbau der Dichtungsschicht mit Verbundbahn 1 unter den Gussasphaltschichten 7 und 8 wie nach Figur 2 erfolgt.

Im seitlichen Begrenzungsbereich ist jedoch unter z.B. Betonschichten bzw. im Brückenbau unter Betonkappen über der Verbundbahn 1 eine weitere Schutzlage 10 aufgebracht, beispielsweise aus einer mittels heissflüssiger Bitumenklebemasse aufgeklebten nackten Bitumenpappe R 500 N nach DIN 52 129 in Verbindung mit einem heissflüssigen Bitumendeckanstrich.

Im Bereich 11 sind die einander überlappenden Verbundbahnen 1 miteinander verschweist.

Dieser Bereich wird zusätzlich vor Aufbringung der ersten Gussasphaltschicht mit einem 7-10 cm breiten selbstklebenden hitzebeständigen Abdeckband 12 auf Kunststoffbasis abgeklebt.

Aufgabe des Abdeckbandes ist die Verhinderung eines Herausquellens der Bitumenmassen der Verbundbahn 1 aus dem Überdeckungsbereich bei Einbau der ersten Gussasphaltschicht. In dieser Phase erwärmt sich das Bitumen der Verbundbahn 1 durch die Einbautemperatur des Gussasphaltes und kann durch das Eigengewicht der ersten Gussasphaltschicht in diese eindringen.

Das Gussasphaltmaterial würde durch zusätzliches Bitumen in seinen Stoffeigenschaften verändert. Der erfindungsgemässe Einbau des Abdeckbandes 11 verhindert dieses mit Sicherheit.

## Patentansprüche

1. Verbundbahn, bestehend aus einer Bitumenbahn (4) und einer damit verbundenen Kunststoffschicht, zum Einbau zwischen einer bituminösen Schicht (6) und einer heiss aufgebrachten Schicht (7) auf Basis Bitumen bzw. Asphalt für Bauwerks- bzw. Brückenabdichtungen, dadurch gekennzeichnet, dass die Kunststoffschicht aus einer in Weich-PVC (2) eingebetteten Verstärkungseinlage (3) auf Basis von Glasfasern besteht und mit einer ggf. mehrschichtigen, mit Polymeren modifizierten Bitumenbahn (4) vollflächig haftfest verbunden ist.

2. Verbundbahn nach Anspruch 1, dadurch gekennzeichnet, dass als Verstärkungseinlage der Kunststoffschicht eine Glasfasermatte (3), insbesondere Glasfaservlies, mit einem Flächengewicht von 30 bis 150 g/m² vorgesehen ist, das mit einer Weich-PVC-Masse mit einem Verhältnis von PVC zu Weichmacher von 75:25 bis 55:45 gerechnet in Gewichtsteilen kompakt imprägniert ist.

3. Verbundbahn nach Anspruch 1 oder 2, dadurch gekennzeichnet, dass als Weichmacher Di-2-Ethylhexylphthalat Diisononylphthalat, Diisodecylphthalat, C7 bis C9- C9 bis C11- C8 bis C10-Alkylphthalate, Tri-2-Ethylhexylphosphat, 2-Ethylhexyldiphenylphosphat, Di-2-Ethylhexylacelat, Diisodecylsebacat, Di-2-Ethylhexyl-Sebacat für sich oder in Kombinationen miteinander bzw. mit weiteren Weichmachern eingesetzt sind.

4. Verbundbahn nach einem der Ansprüche 1 bis 3, dadurch gekennzeichnet, dass die das mit Weich-PVC (2) imprägnierte Glasfasermatte (3) bzw. -Vlies ein Flächengewicht von 300 bis 800 g/ m² aufweist.

5. Verbundbahn nach einem der Ansprüche 1 bis 4, dadurch gekennzeichnet, dass die Bitumenbahn (4) eine Verstärkungseinlage, insbesondere eine Glasfasermatte oder Glasfaser-Vlies mit einem Flächengewicht von 30 bis 200 g/m² enthält.

6. Verbundbahn nach einem der Ansprüche 1 bis 5, dadurch gekennzeichnet, dass die Bitumenbahn (4) neben Bitumen bis zu 50 Gew.-% Polymere, wie vulkanisierter oder unvulkanisierter Natur-oder Synthesekautschuk, wie Styrol-Butadien-Kautschuk, Acrylnitrilbutadien-Kautschuk, Chloropren-Kautschuk, Butadien-Kautschuk, isopren-Kautschuk, Butyl-Kautschuk, Ethylen-Propylen-Kautschuk, Ethylen-Propylen-Dien-terpolymere, Polyisobutylen, chloriertes Polyethylen sowie zusätzlich übliche Weichmacher und/oder Klebstoffe und/oder Polyolefine wie Polybuten und/oder Füllstoffe enthält.

7. Verbundbahn nach einem der Ansprüche 1 bis 6, dadurch gekennzeichnet, dass die Bitumenbahn (4) eine Dicke von 2 bis 6 mm aufweist.

8. Verwendung einer Verbundbahn nach einem der Ansprüche 1 bis 7 zum Herstellen einer Abdichtung an Bauwerken bzw. Brücken, wobei auf eine Unterkonstruktion, z.B. aus Beton (5), ein Bitumenvoranstrich (6) aufgebracht wird, hierauf die Verbundbahn (1) mit ihrer Bitumenbahnseite unter Anwendung von Wärme vollflächig aufgeschweisst wird, dann die erste Gussasphaltschicht (7) bei üblicher Einbau-Temperatur des Gussasphaltes von bis etwa 250 °C auf die Kunststoffschichtseite der Verbundbahn aufgebracht wird und danach die abschliessenden Schichten (8) aufgebracht werden.

## Claims

1. Composite web consisting of a bitumen web (4) and a plastics layer connected therewith, for incorporation between a bituminous layer (6) and a layer (7) based on bitumen or asphalt applied hot, the composite web being for building or bridge sealing, characterised in that the plastics layer consists of a reinforcing inlay (3) based on glass fibres embedded in soft PVC (2) and is adhesively connected over its entire surface with a single or multi-layer bitumen web (4) modified with polymers.

2. Composite web according to claim 1, characterised in that there is provided as reinforcing inlay of the plastics layer a glass fibre mat (3), in particular glass fibre fleece, with a weight per unit area of 30 to 150 g/m², which is impregnated compactly with a soft PVC composition with a ratio of PVC to plasticiser of 75:25 to 55:45 calculated in parts by weight.

3. Composite web according to claim 1 or 2, characterised in that di-2-ethylhexylphthalate, diisononylphthalate, diisodecylphthalate, C7 to C9- C9 to C11- C8 to C10-alkylphthalates, tri-2-ethylhexylphosphate, 2-ethylhexyldiphenylpho- sphate, di-2-ethylhexylazelate, diisodecyl- sebacate, di-2-ethylhexylsebacate are employed as plasticisers as such or in combination with one another or with further plasticisers.

4. Composite web according to one of claims 1 to 3, characterised in that the glass fibre mat (3) or fleece impregnated with soft PVC (2) possesses a weight per unit area of 300 to 800 g/m². 5. Composite web according to one of claims 1 to 4, characterised in that the bitumen web (4) contains a reinforcing inlay, in particular a glass fibre mat or glass fibre fleece with a weight per unit area of 30 to 200 g/m².

6. Composite web according to one of claims 1 to 5, characterised in that the bitumen web (4) contains, in addition to bitumen, up to 50% by weight of polymer, such as vulcanised or unvul- canised natural or synthetic rubber, such as styrene-butadiene rubber, acrylonitrilebutadiene rubber, chloroprene rubber, butadiene rubber, isoprene rubber, butyl rubber, ethylene-propylene rubber, ethylene-propylene-diene terpolymer, polyisobutylene, chlorinated polyethylene as well as, in addition, usual plasticisers and/or adhesives and/or polyolefins like polybutene and/or fillers.

7. Composite web according to one of claims 1 to 6, characterised in that the bitumen web (4) has a thickness of 2 to 6 mm.

8. Use of a composite web according to one of claims 1 to 7 for the production of a seal on buildings or bridges, wherein a preliminary coating (6) of bitumen is applied to a substructure, e.g. of concrete (5), the composite web (1) is welded coextensively thereon with its bitumen web side, with use of heat, then the first molten asphalt layer (7) is applied at usual incorporation temperature for the molten asphalt of up to about 250°C to the plastic layer side of the composite web and then the final layers (8) are applied.

## Revendications

1. Bande stratifiée, constituée d'une bande de bitume (4) et d'une couche de matière plastique liée avec, à incorporer entre une couche bitumineuse (6) et une couche (7) appliquée dessus à chaud, à base de bitume ou d'asphalte, pour l'étanchéification de ponts ou d'ouvrages de construction, caractérisée en ce que la couche de matière plastique est constituée d'une couche de renfort (3), à base de fibres de verre, noyée dans du PVC plastifié (2), et en ce qu'elle est fixée par adhérence sur toute sa surface à une bande de bitume (4), modifiée avec des polymères et éventuellement à plusieurs couches.

2. Bande stratifiée conforme à la revendication 1, caractérisée en ce que l'on utilise, en tant que couche de renfort de la couche de matière plastique, un mat de fibres de verre (3), en particulier un non-tissé de fibres de verre, présentant un poids surfacique de 30 à 150 g/_{M}², et qui est imprégné de façon compacte d'une masse de PVC plastifié qui présente des proportions du PVC au plastifiant de 75:25 à 55:45, calculées en parties en poids.

3. Bande stratifiée conforme à la revendication 1 ou 2, caractérisée en ce que l'on utilise, comme plastifiant, le phtalate de di-2-éthylhexyle, le phtalate de diisononyle, le phtalate de diisodécyle, les phtalates d'alkyle en C₇ à C₉, C₉ à Cₗₗ, C₈ à Cio, le phosphate de tri-2-éthylhexyle, le phosphate de 2-éthylhexyle et de diphényle, l'azélaate de di-2- éthylhexyle, le sébaçate de diisodécyle, le sébaçate de di-2-éthylhexyle, soit seuls, soit en combinaison les uns avec les autres ou avec d'autres plastifiants.

4. Bande stratifiée conforme à l'une des revendications 1 à 3, caractérisée en ce que le mat ou le non-tissé (3) de fibres de verre imprégné de PVC plastifié (2) présente un poids surfacique de 300 à 800 g_{/m}².

5. Bande stratifiée conforme à l'une des revendications 1 à 4, caractérisée en ce que la bande de bitume (4) comprend une couche de renfort, en particulier un mat de fibres de verre ou un non-tissé de fibres de verre, avec un poids surfacique de 30 à 200 g/_{M}^{2.}

6. Bande stratifiée conforme à l'une des revendications 1 à 5, caractérisée en ce que la bande de bitume (4) contient, en plus du bitume, jusqu'à 50% en poids de polymère, tel qu'un caoutchouc de synthèse ou naturel, vulcanisé ou non, comme le caoutchouc butadiène-styrène, le caoutchouc acrylonitrile-butadiène, le caoutchouc chlo- roprène, le caoutchouc butadiène, le caoutchouc isoprène, le caoutchouc butyle, le caoutchouc éthylène-propylène, les terpolymères éthylène-propylène-diène, le polyisobutylène, le polyéthylène chloré, ainsi que les additifs usuels, plastifiants et/ou adhésifs et/ou polyoléfines, tel que polybutène, et/ou charges.

7. Bande stratifiée conforme à l'une des revendications 1 à 6, caractérisée en ce que la bande de bitume (4) présente une épaisseur de 2 à 6 mm.

8. Utilisation d'une bande stratifiée conforme à l'une des revendications 1 à 7 pour réaliser l'étanchéification d'ouvrages de construction ou de ponts, selon laquelle une couche d'apprêt (6) en bitume est appliquée sur une infrastructure (5), par exemple en béton, la bande stratifiée (1) est appliquée par-dessus, parfaitement à plat, grâce à son côté de bande en bitume, ramolli sous l'action de la chaleur, puis la première couche (7) d'asphalte coulé est appliquée sur le côté de couche en matière plastique de la bande stratifiée, à la température habituelle de travail de l'asphalte coulé, de jusqu'à 250°C environ, et les couches isolantes (8) sont appliquées ensuite.
